# EUROPÄISCHE PATENTSCHRIFT

(11) **EP 0 297 356 B1**
(45) Veröffentlichungstag und Bekanntmachung des Hinweises auf die Patenterteilung: **07.02.1996**
(21) Anmeldenummer: 88109565.7
(22) Anmeldetag: 15.06.1988
(51) Int. Cl.: G21F 9/34

(54) **Abfalldeponie, insbesondere Endlager für radioaktive Stoffe**
Waste container, particularly for final deposit of radioactive substances
Dépôt pour déchets, en particulier dépôt définitif pour substances radioactives

(30) Priorität: 03.07.1987 DE 3722122
(43) Veröffentlichungstag der Anmeldung: 04.01.1989
(73) Patentinhaber: SIEMENS AKTIENGESELLSCHAFT, D-80333 München (DE)
(72) Erfinder: Beyer, Hellmuth, Dr., D-8520 Erlangen (DE); Haas, Ernst, D-8520 Buckenhof (DE)

(56) Entgegenhaltungen:
- EP-A- 0 037 324
- CA-A- 1 053 918
- DE-A- 3 438 127
- US-A- 4 580 925

## Beschreibung

Die Erfindung betrifft ein Endlager für Behälter, die radioaktive Stoffe enthalten, wobei Resthohlräume zwischen den Behältern mit einem Versatzstoff angefüllt sind.

Derartige Behälter, die in einer Deponie abgelagert werden sollen, haben in der Regel eine feste Form und können nicht dicht gepackt abgelagert werden. Zwischen den Behältern bleiben daher Hohlräume frei. Radioaktive Abfälle werden beispielsweise in Fässern abgefüllt in ein Endlager eingebracht. Zwischen den Fässern bleiben Hohlräume bestehen.

Endlager für Eehälter, die radioaktive Stoffe enthalten, befinden sich in unterirdischen Hohlräumen, beispielsweise in stillgelegten Bergwerken. Ein solches Endlager ist beispielsweise aus der DE-A-34 38 127 bekannt. Das dort gezeigte Endlager befindet sich in einer unterirdischen Kaverne, die zum Schutz des Grundwassers mit einer Mischung aus Steinsalz und Anhydrid ausgekleidet ist. Hohlräume zwischen eingelagerten Behältern sind nicht verfüllt.

Aus der CA-A-1 053 918 ist eine offene Hausmülldeponie bekannt, die mit einem Endlager für radioaktive Stoffe nicht vergleichbar ist. In der bekannten offenen Deponie wird Methangas durch adsorbierende Kohle zurückgehalten.

Daß Adsorptionsmittel für Gase als solche bekannt sind, geht aus Lehrbüchern, beispielsweise aus Hollemann-Wiberg, Lehrbuch der Anorganischen Chemie, 90. Aufl., S. 506, Verlag Walter de Gruyter, Berlin, N.Y., 1976, hervor.

Bei einem bekannten Endlager für Behälter, die radioaktive Stoffe enthalten, beispielsweise beim Endlager gemäß der DE-A-34 38 127, verbleiben Hohlräume zwischen den deponierten Behältern. Durch diese Hohlräume ist die Packung im Endlager instabil. Im Laufe der Lagerzeit sind Verschiebungen der Behälter möglich, was Beschädigungen der Behälter und sogar den Austritt von Stoffen zur Folge haben kann. Daher ist es sinnvoll, beim Einlagern der Behälter verbleibende Hohlräume mit einem Füllstoff oder "Versatzstoff" genannten Material anzufüllen. Dazu werden verschiedenartige schüttbare, feste Substanzen verwendet.

Bei der Endlagerung radioaktiver Abfälle in einem ehemaligen Salzbergwerk werden die Hohlräume beispielsweise mit Salz angefüllt, das in ausreichender Menge zur Verfügung steht. In bekannten Endlagern dient der Versatzstoff ausschließlich dazu, die mechanische Stabilität des Endlagers zur gewährleisten.

In Endlagern für Behälter, die radioaktive Stoffe enthalten, könnten während der lagerung radioaktive Isotope enthaltende Gase aus den Behältern freigesetzt werden. Diese Gase werden dann nur teilweise in den Feststoffen der Deponie zurückgehalten. Ein anderer Teil der Gase, die radioaktive Isotope enthalten, kann das Endlager, beispielsweise über einen Schacht, verlassen.

Der Erfindung liegt die Aufgabe zugrunde, die Bindung der in einem Endlager entstandenen radioaktiven Gase an den Feststoffen des Endlagers erheblich zu verbessern. Es soll ein so großer Anteil der Gase gebunden werden, daß ein Entweichen von Gasen stark verzögert oder fast ausgeschlossen ist.

Die Aufgabe wird gemäß der Erfindung dadurch gelöst, daß dem Versatzstoff mindestens ein Stoff beigemengt ist, an den sich radioaktive Gase anlagern und daß der dem Versatzstoff beigemengte Stoff Pyrolysekoks oder ein Rückstand aus der Kohlehydropyrolyse oder ein Rückstand aus der Ölschieferverschwelung ist. Es wurde erkannt, daß Gase insbesondere durch das Versatzmaterial zurückgehalten werden. Dabei kommt es entweder zu einer reversiblen oder zu einer irreversiblen Bindung des Gases an das Versatzmaterial. Im ersten Fall stellt sich ein Gleichgewicht ein zwischen den Konzentrationen des zurückzuhaltenden Stoffes in der Gasphase und im Versatzmaterial. Ein Maß für die Bindung von Gas am Versatzmaterial ist der Retardationsfaktor, der sich aus dem Quotienten der am Versatzmaterial gebundenen Gasmenge und der vom Versatzmaterial abgegebenen Gasmenge ableiten läßt.

Im zweiten Fall, bei einer irreversiblen Bindung des Gases an das Versatzmaterial, wird der zurückzuhaltende Stoff der Gasphase ganz entzogen und wird nicht mehr freigesetzt. Bei einer irreversiblen Bindung ist der Retardationsfaktor unendlich groß.

Alle üblichen Versatzstoffe haben einen Retardationsfaktor, der für die meisten Gase nahe bei 1 liegt. Erst durch die erfindungsgemäße Beimischung eines geeigneten Stoffes, an den sich Gase anlagern, wird die Rückhaltefähigkeit des Versatzstoffes entscheidend verbessert.

Mit dem gemäß der Erfindung aufgebauten Endlager wird der vorteil erzielt, daß in dem Endlager entstandene Gase am Versatzstoff mit hohem Retardationsfaktor gebunden sind. In den gelagerten Abfällen entstandene Gase bleiben erfindungsgemäß weitgehend in der Abfalldeponie gebunden und gelangen nicht oder stark verzögert nach außen.

Außer Salz kann als Versatzstoff ebenso Gestein, Eisenerz oder ein Gemisch aus Eisenerz und Nebengestein verwendet werden. Die Auswahl richtet sich hauptsächlich danach, welcher Stoff wirtschaftlich günstig verfügbar ist.

Ein geeigneter Stoff, der dem Versatzstoff beizumischen ist und an dem sich gasförmige Schadstoffe anlagern, ist Pyrolysekoks oder ein Rückstand aus der Kohlehydropyrolyse oder ein Rückstand aus der Ölschieferverschwelung. Durch den Einsatz von Pyrolysekoks wird der Vorteil erzielt, daß der Retardationsfaktor der üblicherweise verwendeten Versatzstoffe im Hinblick auf Gase erheblich vergrößert wird.

Falls beispielsweise Eisenerz, Nebengestein oder einem Gemisch aus diesen 20 Gew. % Pyrolysekoks beigemischt sind, steigt der Retardationsfaktor für gasförmiges Methyliodid gegenüber Versatzstoff ohne Beimengung vom Wert 1 auf den Wert 1500.

Methyliodid, das radioaktives Jod enthält, tritt in Endlagern für radioaktive Stoffe auf. Ein derartiges Endlager soll in einer ehemaligen Eisenerzgrube eingerichtet werden. Dort wird aus wirtschaftlichen Erwägungen Eisenerz und Nebengestein als Versatzstoff verwendet.

Durch den gemäß der Erfindung beigemengten Pyrolysekoks wird insbesondere die Abgabe von radioaktivem Jod aus einem derartigen Endlager für radioaktive Stoffe weitgehend ausgeschlossen.

Einen erhöhten Retardationsfaktor und damit eine bessere Rückhaltefähigkeit für Gase ist auch durch Pyrolysekoks in Verbindung mit anderen Versatzstoffen erreichbar. Die diesbezügliche Wirkung von Pyrolysekoks ist unabhängig von der Art des Versatzstoffes.

Darüber hinaus ist die Wirkung von Pyrolysekoks nicht auf das Zurückhalten von Jod in der Form von Methyliodid CH₃I begrenzt. Auch andere radioaktive Isotope enthaltende Gase, die in Endlagern entstehen können, werden zurückgehalten. Derartige Gase sind beispielsweise Edelgase, CO₂, HCl, I₂, NH₃, SO₂ oder H₂S.

Auch nicht radioaktive, anorganische oder organische Gase, die in Endlagern entstehen könnten, werden durch die Beimengung von Pyrolysekoks zu den Versatzstoffen im Endlager zurückgehalten.

Ein weiterer entscheidender Vorteil in dem Einsatz von Pyrolysekoks ist darin zu sehen, daß Pyrolysekoks bei extrem geringen Kosten in großen Mengen verfügbar ist. Darüber hinaus wird gemäß der Erfindung Pyrolysekoks im Endlager nutzbringend beseitigt. Pyrolysekoks, der bei der Pyrolyse als Nebenprodukt entsteht, muß nämlich bisher als Sondermüll behandelt werden.

Beispielsweise sind im Endlager statt Pyrolysekoks ein Rückstand aus der Kohlehydropyrolyse oder ein Rückstand aus der Ölschieferverschwelung dem Versatzstoff beigemischt. Auch mit diesen Stoffen wird der Retardationsfaktor und damit die Rückhaltefähigkeit von Versatzstoffen hinsichtlich Gasen erhöht. Durch die Verwendung der Rückstände aus der Kohlehydropyrolyse oder aus der Ölschieferverschwelung wird wie beim Einsatz von Pyzolysekoks als ergänzender Vorteil eine als Sondermüll zu behandelnde Substanz nutzbringend beseitigt.

Mit dem Endlager gemäß der Erfindung wird der Vorteil erzielt, daß entstandene Gase im Endlager zurückgehalten werden. Dieser Vorteil ist besonders groß, hinsichtlich radioaktiver Gase, die in Endlagern für radioaktive Stoffe vorhanden sein können. Darüber hinaus wird der genannte Vorteil durch die Verwendung von Stoffen erzielt, die sonst als Sondermüll zu beseitigen wären. Außerdem sind Aufbau und Betrieb eines Endlagers gemäß der Erfindung kostengünstig durchführbar.

## Patentansprüche

1. Endlager für Behälter, die radioaktive Stoffe enthalten, wobei Resthohlräume zwischen den Behältern mit einem Versatzstoff angefüllt sind,
**dadurch gekennzeichnet** , daß dem Versatzstoff mindestens ein Stoff beigemengt ist, an den sich radioaktive Gase anlagern, und daß der dem Versatzstoff beigemengte Stoff Pyrolysekoks oder ein Rückstand aus der Kohlehydropyrolyse oder ein Rückstand aus der Ölschieferverschwelung ist.

2. Abfalldeponie nach Anspruch 1,
**dadurch gekenzeichnet** , daß dem Versatzstoff 20 Gew. % Pyrolysekoks beigemischt sind.

3. Abfalldeponie nach Anspruch 1,
**dadurch gekennzechnet,** daß der Versatzstoff ein Schüttgut ist.

4. Abfalldeponie nach Anspruch 3,
**dadurch gekennzeichnet,** daß der Versatzstoff Eisenerz ist.

5. Abfalldeponie nach Anspruch 3,
**dadurch gekennzeichnet,** daß der Versatzstoff Gestein oder ein Gemisch aus Eisenerz und Nebengestein ist.

6. Abfalldeponie nach Anspruch 3,
**dadurch gekennzeichnet,** daß der Versatzstoff ein Salz ist.

## Claims

1. Final disposal site for containers which contain radioactive substances, whereby hollow spaces remaining between the containers are filled with a packing material, characterized in that there is added to the packing material at least one substance to which radioactive gases adhere, and in that the substance added to the packing material is carbon residue of pyrolysis or a residue from hydrocarbon pyrolysis or a residue from low-temperature carbonization of oil shale.

2. Waste dump according to claim 1, characterized in that 20% by weight carbon residue of pyrolysis is added to the packing material.

3. Waste dump according to claim 1, characterized in that the packing material is loose material.

4. Waste dump according to claim 3, characterized in that the packing material is iron ore.

5. Waste dump according to claim 3, characterized in that the packing material is rock or a mixture of iron ore and secondary rock.

6. Waste dump according to claim 3, characterized in that the packing material is a salt.

## Revendications

1. Dépôt définitif pour conteneurs de matières radioactives, les espaces vides entre les conteneurs étant remplis avec un matériau de remblai, **caractérisé en ce** qu'au matériau de remblai est additionnée au moins une matière sur laquelle se fixent les gaz radioactifs, et que la matière additionnée au matériau de remblai est du coke de pyrolyse ou un résidu de l'hydropyrolyse du charbon ou un résidu de la carbonisation du schiste bitumeux.

2. Dépôt de déchets selon la revendication 1,
**caractérisé en ce** qu'au matériau de remblai est additionné 20 **%** du poids de coke de pyrolyse.

3. Dépôt de déchets selon la revendication 1,
**caractérisé en ce** que le matériau de remblai est une matière à déverser.

4. Dépôt de déchets selon la revendication 3,
**caractérisé en ce** que le matériau de remblai est du minerai de fer.

5. Dépôt de déchets selon la revendication 3,
**caractérisé en ce** que le matériau de remblai est de la roche ou un mélange de minerai de fer et de roches encaissantes.

6. Dépôt de déchets selon la revendication 3,
**caractérisé en ce** que le matériau de remblai est un sel.
